# EUROPÄISCHE PATENTSCHRIFT

(11) **EP 0 006 973 B1**
(45) Veröffentlichungstag und Bekanntmachung des Hinweises auf die Patenterteilung: **01.08.1984**
(21) Anmeldenummer: 79101054.9
(22) Anmeldetag: 06.04.1979
(51) Int. Cl.: C08G 8/10, C07F 7/18, B22C 1/00, B22C 1/22

(54) **Harzbindemittel mit lagerstabilen alkylsubstituierten Organoaminosilanen als Haftvermittlern**
Resin binders with storable alkyl substituted organo amino silanes as adhesive agents
Composition de liant à base de résine avec organo amino silanes substitués par des alcoyles comme adjuvant d'adhésion durable

(30) Priorität: 06.07.1978 DE 2829669
(43) Veröffentlichungstag der Anmeldung: 23.01.1980
(73) Patentinhaber: HÜLS TROISDORF AKTIENGESELLSCHAFT, D-53839 Troisdorf (DE)
(72) Erfinder: Jünger, Hans, Dr., D-5210 Troisdorf (DE); Seiler, Claus-Dietrich, Dr., D-7888 Rheinfelden (DE)

## Beschreibung

Gegenstand der vorliegenden Erfindung sind Kunstharz-Silan-Gemische mit besonders guter Lagerstabilität zur Herstellung von Formkörpern, insbesondere von Giessereiformen. Sie bestehen aus duroplastischen Harzen, insbesondere Phenolharzen, denen zur Haftungsverbesserung gegenüber anorganisch oxydischem Material Aminoalkylsilane untergemischt sind.

Es ist bekannt, dass Aminoalkyltrialkoxysilane, z.B. y-Aminopropyl-trimethoxysilan, die Haftung von duroplastischen Harzen zu anorganisch oxydischem Material verbessert. Es ist weiterhin auch bekannt, dass man diese Aminosilane kalt-und wärmehärtbaren Phenolharzen untermischen kann, um diese Harze dann direkt mit Sanden oder anderem anorganisch oxydischem Material zu vermischen und anschliessend unter Formgebung fest zu verbinden (vgl. DE-AS 1 252 853 und DE-PS 1494381).

Auch die Verwendung von N-(Aminoalkyl)-ami- noalkylsilanen als Haftungsverbesserer zwischen duroplastischen Harzen und anorganischem oxydischem Material ist bekannt. Diese Verbindungen werden in gleicher Weise wie die am Stickstoff-Atom unsubstituierter Aminosilane eingesetzt (vgl. US-PS 3 234 159).

Es ist weiterhin aus der DE-OS 2254117 bekannt, N-substituierte Amino-ethylsilane, die am Si-Atom alkylsubstituiert sind, als Haftvermittler in Duroplasten einzusetzen. In diesem Schutzrecht wird jedoch angegeben, dass die Substituenten am N-Atom beliebig sein können und die Substitution am Si-Atom zwar möglich, aber nicht unbedingt notwendig ist.

Alle in diesen Schutzrechten erwähnten substituierten Aminoalkylsilane, die im folgenden als Aminosilane bezeichnet werden, verbessern die Haftung von kalt- und wärmehärtbaren Phenolharzen an anorganisch oxydischen Substanzen in praktisch gleichem Umfang, wenn sie den Harzen untergemischt sind. Diese Haftungsverbesserung nimmt jedoch im Laufe der Zeit ab, wenn diese aminosilanhaltigen Harze längere Zeit bei Raumtemperatur lagern. Bereits nach einer Lagerzeit von 14 Tagen ist die haftverbessernde Wirkung von Aminosilanen um etwa 40% abgesunken und bereits nach Ablauf eines Monats ist die Wirkung von y-Aminopropyltriäthoxysilan in Phenolharz auf die Hälfte des ursprünglichen Wertes herabgesunken.

Die Abnahme der haftvermittelnden Wirkung der Aminosilane im Gemisch mit duroplastischen Harzen beruht wahrscheinlich auf einer Zersetzung dieser Silane in den Harzen. Es bestand deshalb die Aufgabe, Haftvermittler zu finden, die sich im Gemisch mit Duroplasten nicht oder nur sehr wenig zersetzen und ihre haftvermittelnde Wirkung auch nach einer längeren Lagerzeit des Harzes in gleicher oder nur geringfügig reduzierter Weise zeigen und somit Bindemittel für anorganisch oxydische Materialien, wie z. B. Giessereisande auf der Basis von aminosilanhaltigen Phenolharzen darstellen, die auch bei einer längeren Lagerzeit eine gleichbleibende oder nur geringfügig reduzierte Wirksamkeit aufweisen.

In Erfüllung dieser Aufgabe wurde nun ein Bindemittel für anorganisch oxydische Materialien auf der Basis von duroplastischen Harzen, deren Härtungsvermögen durch Aminosilane verbessert ist, gefunden, das dadurch gekennzeichnet ist, dass es solche Aminosilane untergemischt enthält, die am Stickstoff- und/oder Silicium-Atom zusätzlich eine unsubstituierte Alkylgruppe enthalten.

Überraschenderweise zeigen duroplastische Harze, z. B. Phenolformaldehydharze, die die beanspruchten substituierten Aminosilane untergemischt enthalten, nur einen geringfügigen oder gar keinen Abfall ihres Haftungsvermögens zu anorganisch oxydischen Materialien, wobei das absolute Haftungsvermögen dieser Bindemittel gleich oder teilweise noch grösser ist als dasjenige von unsubstituierten Aminosilanen.

Die Stabilität von Aminosilanen in Duroplasten wird bereits stark verbessert, wenn nur ein Wasserstoffatom der Amino- oder Iminogruppe der Aminosilane durch eine Alkylgruppe ersetzt ist. Auch genügt es, wenn sich nur am Si-Atom eine zusätzliche Alkylgruppe befindet.

Die Stabilität wird noch erhöht, wenn sowohl eines der Wasserstoffatome der Aminogruppe durch eine Alkylgruppe substituiert ist als auch eine weitere Alkylgruppe sich entweder am Si-Atom oder dem zweiten Stickstoff-Atom befindet. Bei solchen zweifach substituierten Aminosilanen findet praktisch kein Abfall der haftvermittelnden Wirkung dieser Silane im Gemisch mit Duroplasten bei einer längeren Lagerzeit statt.

Die Silane leiten sich entweder von ω-AminoaIkyltrialkoxysilanen der Formel H₂N-(CH₂)ₙ-5i (OR)₃, in der n = 2-4, bevorzugt n = 2 oder 3, und R ein C₁-C₄-Alkylrest, bevorzugt der Methyl- oder Ethylrest ist, oder von N-(Aminoalkyl)-aminoalkyl- silanen der Formel H₂N-(CH₂)ₘ-NH-(CH₂)ₒSi (OR)₃ ab (m = 2 oder 3), wobei letztere auch als Diaminosilane bezeichnet werden (o = 1-3).

In diesen Formeln ist entweder mindestens eines der Wasserstoffatome an einem oder beiden Stickstoff-Atomen oder eine der Alkoxygruppen durch eine Alkylgruppe ersetzt. Als Alkylgruppen kommen hauptsächlich die Methyl-, Äthyl- oder Butylgruppen in Frage.

Beispiele für einsetzbare Aminosilane sind demzufolge: N-Methyl-y-aminopropyltriäthoxysilan, N-Äthyl-y-aminopropyl-trimethoxysilan, N-Methyl-ß-aminoäthyltrimethoxysilan, y-Aminopropyl-methyldimethoxysilan, N-Methyl-y-aminopropylmethyldimethoxysilan, N-(ß-N-methylamino- äthyl)-y-aminopropyltriäthoxysilan, N-(y-aminopropyl)-y-aminopropylmethyldimethoxysilan, N-(y -aminopropyl)-N-methyl-y-aminopropylmethyldi- methoxysilan und y-Aminopropyläthyldiäthoxysilan.

Die einzusetzenden Silane sind an sich bekannte Verbindungen. Ihre Herstellung kann auf mehrere, an sich bekannte Weisen erfolgen, wie sie z. B. in den deutschen Patentschriften 1023462, 1 138 773 oder der DE-AS 1 152 695 beschrieben sind.

Die duroplastischen Harze, deren Haftung an anorganisch oxydischen Materialien durch die substituierten Aminosilane verbessert sind, sind ebenfalls an sich bekannte Verbindungen. Unter dem Begriff «duroplastische Harze» sollen erfindungsgemäss hauptsächlich Phenol-Formaldehydharze und Harze auf Basis Fur`.uryalkohol und Gemischen von Furfuryalkohol mit Harnstoff/ Formaldehyd-Vorkondensaten, die auch als Furanharze bezeichnet werden, verstanden werden. Die Phenol-Formaldehydharze werden im allgemeinen durch alkalische Kondensation von Phenolen und Formaldehyd im Verhältnis 1 : >__ 1 und anschliessendem Abdestillieren des in dem Kondensationsgemisch enthaltenden Wassers auf den gewünschten Festharzgehalt erhalten. Sie können auch mit Harnstoff und/oder Furfuryalkohol modifiziert sein.

Der pH-Wert der Harze liegt im allgemeinen über 7. Sie liegen im allgemeinen in flüssiger Form vor, können aber auch als Lösungen in geeigneten Lösungsmitteln eingesetzt werden.

Das Untermischen der Silane unter das Harz erfolgt ebenfalls auf an sich bekannte Weise. Die Menge der Silane, die in dem Harz enthalten ist, liegt in der gleichen Grössenordnung wie diejenige von den bisher bekannten Bindemitteln auf Phenolharzbasis, die Aminosilane untergemischt enthalten. Es genügen bereits Mengen von 0,1 Gew.-%, bezogen auf das Gewicht des Harzes, um eine deutliche Wirkung zu erhalten. Im allgemeinen enthält das Harz zwischen 0,2 und 2 Gew.- % der Silane; jedoch ist es auch möglich, bis zu 5% an Silanen, bezogen auf das Gewicht des Harzes, unterzumischen.

Die Lagerstabilität ergibt sich sowohl mit kaltals auch mit warmhärtbaren Phenolharzen, wenn sie die alkylsubstituierten Aminosilane untergemischt enthalten. Die verbessernde Wirkung zeigt sich besonders bei kalthärtbaren Phenolharzen.

Die neuen Bindemittel eignen sich hauptsächlich zur Herstellung von Verbundkörpern mit Sand als anorganisch oxydischen Füllstoff. Solche Verbundkörper werden z. B. in der Giessereiindustrie eingesetzt. Es lassen sich jedoch auch Verbundkörper mit anderen, anorganisch oxydischen Materialien herstellen, wie z.B. mit Glas in seinen verschiedenen Verarbeitungsformen (Fasern, Gespinste, Kugeln), Quarz, Silikate, Aluminiumoxyd oder Titanoxyd.

Die Prüfung der haftvermittelnden Wirkung und der Lagerbeständigkeit des neuen Bindemittels erfolgt am zweckmässigsten durch Messen der Biegefestigkeit von Prüfkörpern aus Sand, der mit Hilfe der neuen Bindemittel verfestigt ist. Nach dem Vermischen des Sandes mit dem Bindemittel und Härter lässt man die Prüfkörper aushärten und prüft nach verschieden langen Aushärtzeiten die Biegefestigkeit mit dem +GF+-Biegeprüf- gerät. Da die Aushärtung bzw. die Festigkeiten von vielerlei Faktoren abhängig sind, wurden in allen folgenden Beispielen immer die Biegefestigkeit von drei Proben nach 1- bzw. 2- bzw. 4- bzw. 6- bzw. 24stündigem Aushärten bestimmt; die Mittelwerte der einzelnen Bestimmungen wurden mit den Ergebnissen der Messungen nach den übrigen Aushärtezeiten wiederum gemittelt. Bei den auf diese Weise erhaltenen Mittelwerten ist der Einfluss der äusseren Bedingungen auf die Aushärtung weitgehend kompensiert; sie lassen sich gut vergleichen mit den entsprechend ermittelten Mittelwerten aus Probekörpern, die mit dem gleichen Bindemittel nach einer kürzeren oder längeren Lagerzeit erhalten wurden.

### Beispiele 1-6

Für diese Beispiele wurde ein kalthärtbares, handelübliches Phenolharz verwendet (Handelsname: T 775, Hersteller: Dynamit Nobel AG, Troisdorf), das ein Molverhältnis Phenol : Formaldehyd von 1 : 1,6 aufweist und dessen Alkaligehalt bei 0,9% (pH = 7,9) lag. Die in der folgenden Tabelle 1 genannten Silane wurden dem Harz in Mengen von jeweils 0,2 Gew.-%, bezogen auf Gesamtharz, untergemischt. Das Gemisch wurde im Labor bei Temperaturen zwischen 20 und 26 °C gelagert.

Nach einer Lagerzeit von etwa 12 Stunden wurden von jedem Gemisch Prüfkörper folgendermassen hergestellt: 100 Gew.-Teile Halterner Sand H 32 wurden mit 0,48 Vol.-Teilen, bezogen auf Harz, einer 65%igen wässrigen p-Toluolsulfonsäurelösung vermischt. Nach einer gleichmässigen Durchfeuchtung des Sandes wurden 1,2 Gew.-Teile, bezogen auf Sand, des Harzes untergemischt.

Zur Herstellung der Prüfkörper wurde die erhaltene erdfeuchte, gut rieselfähige Mischung in eine +GF+-Prüfstabform gegeben und mit einem +GF+-Rammgerät durch dreimaliges Rammen verdichtet. Anschliessend wurden die Prüfkörper auf eine Glasplatte entformt. Dort härteten sie dann aus.

Nach einer Aushärtezeit von 1 Stunde wurden von jeweils drei Prüfkörpern die Biegefestigkeiten in einem +GF+-Biegeprüfgerät bestimmt und der Durchschnittswert ermittelt. Die Streubreite dieser Einzelwerte war sehr gering.

Nach einer Lagerzeit der Prüfkörper von 2 Stunden wurden die gleichen Messungen mit jeweils drei weiteren Prüfkörpern vorgenommen. In gleicher Weise wurden nach Lagerzeit von 4 Stunden bzw. 6 Stunden bzw. 24 Stunden die Biegefestigkeiten bestimmt. Die jeweils erhaltenen Mittelwerte wurden wiederum gemittelt und in der folgenden Tabelle 1 als M_{A1} eingetragen.

Weiterhin wurden von den Harz/Silan-Mischungen nach einer Lagerzeit von 14 bzw. 30 Tagen in gleicher Weise wie nach der Lagerzeit von einem Tag Prüfkörper hergestellt und deren Biegefestigkeit nach dem Aushärten bestimmt. Die erhaltenen Mittelwerte sind in der Tabelle als M_{A14} bzw. M_{A30} eingetragen.

In die Tabelle 1 wurden weiterhin die erhaltenen Biegefestigkeitswerte aufgenommen, die sich beim Einsatz eines Harzes ergeben, das kein Silan untergemischt enthält sowie bei Harzen, die y-Aminopropyl-äthoxysilan untergemischt enthalten. Diese Werte dienen zu Vergleichszwecken (Beispiele 1 und 2).

Ein Mass für die Lagerbeständigkeit ist die Festigkeitsabnahme (in %) der Prüfkörper, bezogen auf die Lagerzeit des Bindemittels. Ein weiteres Mass für die Lagerbeständigkeit ist die Festgkeitssteigerung in %, die gegenüber einem Harz erhalten wird, das kein Silan enthält, wobei hier nur ein Vergleich der Werte nach einer Lagerzeit der Harze von 30 Tagen von Interesse ist.

### Beispiele 7-11

In analoger Weise wie in den Beispielen 1-6 wurde ein kalthärtbares Phenolharz mit einem Phenol-Formaldehydverhältnis von 1 : 1,6 und einem Alkaligehalt von 0,9% (pH = 7,9) mit den in der Tabelle 2 genannten Silanen in Mengen von jeweils 0,2 Gew.-%, bezogen auf das Gesamtharz, vermischt. Die Gemische wurden bei Temperaturen zwischen 20 und 26 °C gelagert.

Nach einer Lagerzeit von jeweils 1 Tag bzw. 14 bzw. 30 Tagen wurden Proben analog den Beispielen 1-6 zu Prüfkörpern verarbeitet und deren Biegefestigkeit, wie in den Beispielen 1-5 angegeben, gemessen und gemittelt. Die Ergebnisse der Messungen sind in Tabelle 2 angegeben. Die Beispiele 7 und 8 sind Vergleichsbeispiele.

### Beispiele 12-16

Es wurden jeweils 0,2 Gew.-Teile der in Tabelle 3 genannten Silane mit einem handelsüblichen Phenolharz (Molverhältnis Phenol : Formaldehyd = 1 : 1,4) vermischt, dessen Alkaligehalt 1,5% (pH = 8,5) betrug. Dem Harz wurden nach Abdestillieren des Wassers noch 5 Gew.-% Phenol, bezogen auf die Gesamtharzmenge, beigemischt. Die erhaltenen Mischungen wurden bei Temperaturen zwischen 20 und 24°C im Labor insgesamt 30 Tage gelagert. Nach einer Lagerzeit von jeweils einem bzw. 14 bzw. 30 Tagen wurden Proben des Harzes in der bei Beispielen 1-6 beschriebenen Art zu Prüfstäben verarbeitet, deren Biegefestigkeit, wie dort beschrieben, ermittelt und gemittelt wurde. Ergebnisse der Messungen sind in Tabelle 3 angegeben. Die Beispiele 12 und 13 sind Messungen zu Vergleichszwecken.

### Beispiel 17

Es wurden 0,2 Gew.-Teile N-Methyl-y-aminopropyltrimethoxysilan einem warmhärtbaren modifizierten Phenolharz untergemischt, das entsprechend dem Verfahren der DE-PS 1 815 897 hergestellt wurde und einen pH-Wert von 7,5 hatte. Das silanhaltige Harz wurde 39 Tage bei Raumtemperatur gelagert. Nach Lagerung von einem Tag bzw. nach 13 und 39 Tagen wurden aus dem Harz Prüfkörper folgendermassen hergestellt:

In einem Mischerwurden 100 Gew.-Teile Halterner Sand H 32 vorgelegt und mit 16 Vol.-Teilen, bezogen auf Harz, einer handelsüblichen wässrigen Härterlösung auf Basis von NH₄ N0₃/Harn- stoff/Sulfitablauge versetzt. Nach Untermischen der Härterlösung wurden dem Sand 1,2 Gew.-Teile, bezogen auf Sand, o.g. Harzes untergemischt. Nach einer Mischzeit von etwa 4 Minuten lag ein homogenes Gemisch vor. Dieses Harz/Sand-Gemisch wurde auf einer Kernschiessmaschine bei einer Temperatur von 220 °C und einem Druck von 7 bar zu Prüfstäben verschossen. Nach Verweilzeiten (Härtungszeiten) von 10 bzw. 15 bzw. 30 bzw. 60 Sekunden in der Kernschiessmaschine wurden die erhaltenen Prüfkörper der Form entnommen und ihre Biegefestigkeit (heiss) direkt gemessen (Heissbiegefestigkeit). Ausserdem wurden Prüfstäbe der verschiedenen Härtungszeiten 3 Stunden zugluftfrei gelagert und danach deren Biegefestigkeit (kalt) gemessen.

Die Werte nach den verschiedenen Härtungszeiten wurden wiederum gemittelt und sind in der Tabelle 4 angegeben (Probe A). Zum Vergleich dient ein Harz (Probe B), das y-Aminopropyltriäthoxysilan als Haftvermittler in den gleichen Mengen untergemischt enthielt und auf die gleiche Weise verarbeitet wurde.

Die Versuche zeigen, dass auch in wärmehärtbaren Harzen alkylsubstituierte Aminosilane eine bessere Lagerfähigkeit besitzen als unsubstituierte Aminosilane. Die Verbesserung zeigt sich darin, dass mit den erfindungsgemässen Harzen nach einer Lagerzeit von etwa 6 Wochen Verbundkörper hergestellt werden können, deren Biegefestigkeit um etwa 15% besser ist als diejenige von Verbundkörpern, die mit einem bekannten Harz nach dessen Lagerung während 6 Wochen erhalten wurden.

## Patentansprüche

1. Bindemittel für anorganisch oxydische Materialien auf der Basis von Phenol- oder Furanharzen und Aminosilanen als Haftvermittler, dadurch gekennzeichnet, dass sie solche Aminosilane enthalten, die am Stickstoff- und/oder Si-Atom zusätzlich eine unsubstituierte Alkylgruppe enthalten.

2. Bindemittel gemäss Anspruch 1, dadurch gekennzeichnet, dass sie als Aminosilane solche der Formel enthalten, wobei n = 2 oder 3, q = 0 oder 1, p = 0 oder 1 sein können, R und R' für den Methyl-oder Ethylrest steht und R' auch für H stehen kann, wenn q = 1.

3. Bindemittel gemäss Anspruch 1, dadurch gekennzeichnet, dass sie als Aminosilane solche der Formel enthalten, wobei m = 2 oder 3, o = 1-3 sein können, q und R die obengenannte Bedeutung haben und R" für H oder den Methylrest steht.

## Claims

1. Binder for inorganic oxidic materials, based on phenolic or furan resins and aminosilanes as binding agent, characterised in that they contain those aminosilanes which contain an unsubstituted alkyl group, additionally, on the nitrogen and/or Si-Atom.

2. Binder according to claim 1, characterised in that they contain, as aminosilanes, those of the formula wherein n can be = 2 or 3, q = 0 or 1, p = 0 or 1, R and R' stand for the methyl or ethyl residue and R' can also stand for H if q = 1.

3. Binder according to claim 1, characterised in that they contain, as aminosilanes, those of the formula wherein m can be = 2 or 3, o = 1 to 3, q and R have the above-indicated meaning and R" stands for H or the methyl residue.

## Revendications

1. Agents liants pour matériaux minéraux oxydés, à base de résines phénoliques ou furanni- ques et d'aminosilanes comme promoteurs d'adhérence, caractérisés en ce qu'ils contiennent des aminosilanes qui contiennent supplémentairement sur l'atome d'azote et/ou de silicium un groupe alcoyle non substitué.

2. Agents liants selon la revendication 1, caractérisés en ce qu'ils contiennent comme aminosilanes ceux de formule dans laquelle n = 2 ou 3, q = 0 ou 1, R et R' représentent le radical méthyle ou éthyle et R' peut aussi représenter H lorsque q = 1.

3. Agents liants selon la revendication 1, caractérisés en ce qu'ils contiennent comme aminosilanes ceux de formule où m = 2 ou 3, o = 1 à 3, q et R ont la signification indiquée plus haut et R" représente H ou le radical méthyle.
